# EUROPÄISCHE PATENTSCHRIFT

(11) **EP 2 033 799 B1**
(45) Veröffentlichungstag und Bekanntmachung des Hinweises auf die Patenterteilung: **11.05.2011**
(21) Anmeldenummer: 07017263.0
(22) Anmeldetag: 04.09.2007
(51) Int. Cl.: B41M 5/333, B41M 5/327

(54) **Wärmeempfindliches Aufzeichnungsmaterial**
Heat-sensitive recording material
Matériel d'enregistrement sensible à la chaleur

(43) Veröffentlichungstag der Anmeldung: 11.03.2009
(73) Patentinhaber: Mitsubishi HiTec Paper Europe GmbH, 33699 Bielefeld (DE)
(72) Erfinder: Dr. Stork, Gerhard, 24943 Flensburg (DE); Schreiber, Annette, 24354 Kosel (DE)
(74) Vertreter: Hiller, Volker

(56) Entgegenhaltungen:
- EP-A- 0 526 072
- EP-A- 1 116 713
- EP-A- 1 243 437
- US-A1- 2005 148 467

## Beschreibung

Die vorliegende Erfindung betrifft ein wärmeemphndliches Aufzeichnungsmaterial mit einem Substrat, optional einer auf das Substrat aufgebrachten pigmentierten Zwischenschicht sowie einer Farbbildner und Farbakzeptoren enthaltenden wärmeempfindlichen Aufzeichnungsschicht. Die vorliegende Erfindung betrifft genauso die Verwendung des derart vorgeschlagenen wärmeempfindlichen Aufzeichnungsmaterials als Ticket bzw. als Fahrschein.

Wärmeempfindliche Aufzeichnungsmaterialien der eingangs beschriebenen Art mit beispielsweise einem Papierbogen, einem Synthesepapierbogen oder einer Kunststofffolie als Substrat sind seit den frühen Jahren chemisch reagierender Aufzeichnungsmaterialien bekannt und erfreuen sich einer ständig wachsenden Beliebtheit, was unter anderem darauf zurückzuführen ist, dass ihre Verwendung insbesondere als Ticket für den Ticketausgebenden mit großen Vorteilen verbunden ist. Weil die farbbildenden Komponenten bei dem wärmeempfindlichen Aufzeichnungsverfahren in dem Aufzeichnungsmaterial selbst stecken, können die Toner- und Farbkartuschen-freien Drucker, die in ihrer Funktion von niemandem mehr kontrolliert werden brauchen, in großer Zahl aufgestellt werden. So hat sich diese innovative Technologie insbesondere im öffentlichen Personenverkehr, bei Bussen und Bahnen genauso wie im Flugverkehr, an Stadion- und Museumskassen sowie bei Parkausweisgebern durchgesetzt.

Mit dem Ziel, die wärmeempfindlichen Aufzeichnungsmaterialien insbesondere in ihrer Verwendung als Tickets hinsichtlich ihrer Resistenz gegenüber Umwelteinflüssen wie Wärme und Feuchtigkeit zu verbessern, flossen immer wieder Neuerungen in die zugrunde liegende Chemie und die Herstellungstechnik zur Erzeugung solcher Aufzeichnungsmaterialien ein.

Zur Steigerung der Beständigkeiten ausgebildeter Thermoausdrucke gegenüber Wasser, wässerigen Alkohollösungen und Weichmachern schlägt die DE 10 2004 044 204 A1 ein wärmeempfindliches Aufzeichnungsmaterial vor, dessen wärmeempfindliche Aufzeichnungsschicht übliche Farbstoffvorläufer sowie die Kombination eines phenolischen Farbentwicklers und eines Farbentwickler auf Hamstoff-Urethan-Basis aufweist.

Hamstoff-Urethanverbindungen als Entwickler, die zur Steigerung der Druckdichte ausgebildeter Thermoausdrucke auch in Kombination allgemein mit Sulfonylharnstoff verwendet werden können, sind aus der EP 1 116 793 A1 genauso wie aus der DE 692 04 777 T2 bekannt, ohne dass diesen Schriften ein Hinweis auf die herausragende Wirkung des N-(p-toluensulphonyl)-N'-3-(p-toluensulphonyl-Oxy-phenyl)-harnstoffs zu entnehmen ist.

Gegenstand der US 2005/0148467 A1 ist ein wärmeempfindliches Aufzeichnungsmaterial, das zur Ausbildung eines irreversiblen Druckbildes mindestens die Komponenten zweier farbbildender Systeme enthält, wobei das eine System vom Chelat-Typ und das andere ein konventionelles Leuko-Farbstoff-System ist. Für einen ersten Entwickler werden eine Vielzahl von Sultonylhamstoffen, unter anderem auch N-(p-toluensulphonyl)-N'-3-(p-toluensulphonyl-Oxy-phenyl)-harnstoff, genannt, die in einer Ausführungsform in Kombination mit Hamstoff-Urethanverbindungen als zweiten Entwickler kombiniert werden können.

Nachteilig an den Aufzeichnungsmaterialien entsprechend den oben diskutierten Schriften ist insbesondere im ersten Fall eine zu geringe Weichmacherbeständigkeit sowie eine nicht gegebene Beständigkeit gegenüber Sprühnebeln aus glycolhaltigen Flüssigkeiten, verbunden mit sehr geringer Weiße des Aufzeichnungsmaterials, sowie die viel zu aufwändigen Herstellungsprozesse, die den Gebrauch der Vorschläge im Alltag oft ausschließen.

Die vorliegende Erfindung hat deshalb die Aufgabe, ein insbesondere als Ticket und/oder als Fahrschein geeignetes wärmeempfindliches Aufzeichnungsmaterial zur Verfügung zu stellen, das aufgrund hoher Absatzmengen in einem heftig umkämpften Markt zu geringen Produktionskosten herstellbar sein muss und deshalb über einen einfachen Aufbau zu verfügen hat. Insbesondere soll das neue Aufzeichnungsmaterial keiner zusätzlichen Schutzschicht zur Abdeckung der wärmeempfindlichen Aufzeichnungsschicht bedürfen, weil eine solche Schutzschicht zu kostenintensiv sowohl hinsichtlich der dafür notwendigen Rohstoffe wie auch hinsichtlich der dafür notwendigen Maschinen und Prozessenergien ist. Gleichzeitig soll das neue Aufzeichnungsmaterial jedoch eine ausgezeichnete Beständigkeit gegenüber Ethanollösungen, Wasser, Weichmacher und idealerweise auch gegenüber glycolhaltigen Flüssigkeitsnebeln aufweisen. Auch werden an das neue Aufzeichnungsmaterial Anforderungen hinsichtlich einer guten Bestempelbarkarkeit und Entwertbarkeit gestellt, worunter im Sinne der dieser Erfindung zugrunde liegenden Aufgabe zu verstehen ist, dass aufgestempelte Entwerterzeichen nach ca. 10 Sekunden weder trocken noch genässt vollständig weggewischt werden können.

Die vorgegebene Aufgabe wird gelöst mit einem wärmeempfindlichen Aufzeichnungsmaterial, umfassend ein Substrat und eine Farbbildner und Farbakzeptoren enthaltende wärmeempfindliche Aufzeichnungsschicht, wobei
■ die Farbbildner ausgesucht sind aus der Liste, umfassend: 3-diethylamino-6-methyl-7-Anilinofluoran, 3-dibutylamino-6-methyl-7-Anilinofluoran, 3-(N-methyl-N-propyl)amino-6-methyl-7-Anilinofluoran, 3-(N-ethyl-N-isoamyl)amino-6-methyl-7-Anilinofluoran, 3-(N-methyl-N-cyclohexyl)amino-6-methyl-7-Anilinofluoran, 3-(N-ethyl-N-tolyl)amino-6-methyl-7-Anilinofluoran und 3-(N-ethyl-N-tetrahydrofuryl)amino-6-methyl-7-Anilinofluoran,
■ die wärmeempfindliche Aufzeichnungsschicht zwei Farbakzeptoren aufweist, das sind: N-(p-toluensulphonyl)-N'-3-(p-toluensulphonyl-Oxy-phenyl)-hamstoff gemäß der folgenden Formel (1): sowie eine Harnstoff-Urethan-Verbindung gemäß der folgenden Formel (2):
■ wobei das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-hamstoff gemäß Formel (1) zu der Harnstoff-Urethan-Verbindung gemäß Formel (2) in einem Bereich von (1 : größer 1) bis (1 : 3) liegt.

In einer bevorzugten Ausführungsform liegt das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-hamstoff gemäß Formel (1) zu der Harnstoff-Urethan-Verbindung gemäß Formel (2) in einem Bereich von 1 : 1,5 bis 1 : 2,8.

Die vorliegende Erfindung erstreckt sich im gleichen Maße auf die Verwendung eines derart beschriebenen wärmeempfindlichen Aufzeichnungsmaterials als Ticket bzw. als Fahrschein.

Das erfindungsgemäße wärmeempfindliche Aufzeichnungsmaterial weist bevorzugt Werte für die prozentuale Beständigkeit eines Thermoprobeausdruckes
- in einem Bereich von 94,5% bis 98,5% gegenüber einer 25%-tigen Ethanollösung,
- in einem Bereich von 98,5% bis 99,5% gegenüber Wasser,
- in einem Beeich von 93,5% bis 88,5% gegenüber Weichmacher (TESA^{®}-Grafik-Film 57331)
auf. Ganz besonders bevorzugt weist das erfindungsgemäße wärmeempfindliche Aufzeichnungsmaterial eine prozentuale Beständigkeit eines Thermoprobeausdruckes gegenüber Besprühen mit einer glycolhaltigen Flüssigkeit in einem Bereich von 15 bis 30 % auf.

Zur messtechnischen Erfassung der prozentualen Beständigkeit eines Thermoprobeausdruckes werden jeweils schwarz/weiß kariert-gestaltete Thermoprobeausdrucke mit einem Gerät der Type Atlantek 400 der Firma Printrex (USA) erstellt, wobei ein Thermokopf mit Auflösung von 300 dpi und einer Energie pro Flächeneinheit von 16 mJ/mm² zum Einsatz kommt. Für jede Einzelbestimmung der prozentualen Beständigkeit eines Thermoprobeausdruckes gegenüber Ethanol oder Wasser wird zunächst bei einem Thermoprobeausdruck an drei Stellen die Druckdichte der schwarz gefärbten Flächen mit dem Densitometer Gretag MacBeth TYPE D19C NB/U gemessen (Fa Gretag MacBeth, 8105 Regensdorf, Schweiz). Anschließend erfolgt die jeweilige Behandlung des Thermoprobeausdrucks.

Diese Behandlung sieht im Falle der prozentualen Beständigkeit gegenüber einer 25%-tigen Ethanollösung das Eintauchen des Thermoprobeausdruckes in ein Ethanolbad (25 Vol.-% Lösung, 23° C) über 20 Minuten vor. Der Ausdruck wird anschließend mit Löschpapier vorsichtig abgetupft und dann über 24 Stunden bei 23° und 50% Luftfeuchte ruhen lassen.

Im Falle der prozentualen Beständigkeit gegenüber Wasser wird der Thermoprobeausdruck über 20 Minuten in ein Wasserbad (entionisiertes Wasser, 23° C) gelegt. Abtupfen und ruhen lassen erfolgt anschließend wie bei der Ethanolbehandlung.

Im Falle der prozentualen Beständigkeit gegenüber glycolhaltiger Flüssigkeit wird der Thermoprobeausdruck satt mit der Flüssigkeit eingesprüht, bis sich ein geschlossener Flüssigkeitsfilm auf der Probe ausbildet. Die Probe wird dann luftdicht mittels Exsikkator für 20 Minuten eingeschlossen und dann über 1 Stunde bei 23° und 50% Luftfeuchte ruhen lassen.

Nach dem Ruhen lassen erfolgt erneut die Bestimmung der dynamischen Druckdichte an drei Stellen der schwarz gefärbten Flächen mit dem Densitometer Gretag MacBeth TYPE D19C NB/U. Die jeweiligen Mittelwerte der Messungen vor/nach dem Bad in der Ethanollösung bzw. in Wasser bzw. vor/nach dem Besprühen mit glycolhaltiger Flüssigkeit werden gebildet und der Mittelwert nach dem Bad/Besprühen prozentual bezogen auf den Mittelwert vor dem Bad/Besprühen.

Für jede Einzelbestimmung der prozentualen Beständigkeit eines Thermoprobeausdruckes gegenüber Weichmacher wird zunächst auf einen mittels Gerät der Type Atlantek 400 der Firma Printrex (USA) erstellten Thermoprobeausdruck ein ca. 10 cm langes Stück TESA^{®}-Grafik-Film 57331 aufgeklebt. Anschließend wird unverzüglich an drei Stellen die Druckdichte der schwarz gefärbten Flächen mit dem Densitometer Gretag MacBeth TYPE D19C NB/U gemessen. Der Ausdruck wird dann über 24 Stunden bei 23° und 50% Luftfeuchte ruhen lassen. Nach dem Ruhen lassen erfolgt erneut die Bestimmung der Druckdichte an drei Stellen der schwarz gefärbten Flächen mit dem Densitometer Gretag MacBeth TYPE D19C NB/U. Die jeweiligen Mittelwerte der Messungen vor/nach dem ruhen lassen werden gebildet und der Mittelwert nach dem ruhen lassen bezogen auf den Mittelwert vor dem ruhen lassen.

Werden Proben des erfindungsgemäßen wärmeempfindlichen Aufzeichnungsmaterials, auf welchen kein Thermoausdruck ausgebildet ist, besprüht mit einer glycolhaltigen Flüssigkeit, kommt es an den besprühten Stellen zu einer Reaktion der Farbbildner mit den beiden Farbakzeptoren, die zu einer sichtbaren Vergrauung der Proben, hier als "Hintergrundvergrauung" bezeichnet, führt. Diese Vergrauung kann messtechnisch erfasst werden, in dem die Proben ohne Thermoausdruck mit der glycolhaltigen Flüssigkeit satt eingesprüht werden, bis sich ein geschlossener Flüssigkeitsfilm auf der Probe ausbildet. Die Proben werden dann luftdicht mittels Exsikkator für 20 Minuten eingeschlossen und dann über 1 Stunde bei 23° und 50% Luftfeuchte ruhen lassen. Anschließend werden an den Stellen mit einheitlich vergrauten Flächen insgesamt drei Messungen der optischen Dichte mittels Densitometer Gretag MacBeth TYPE D19C NB/U durchgeführt und der Mittelwert aus den drei aufgenommenen Messwerten gebildet. Vorzugsweise weist das erfindungsgemäße Aufzeichnungsmaterial eine derart bestimmte optische Dichte des Hintergrunds in einem Bereich von 0,12 bis 0,25 ODU auf.

Die erfindungsgemäßen Aufzeichnungsmaterialien weisen ferner eine Druckdichte eines Thermoprobeausdruckes, ausgeführt mit einem Thermodruckkopf bei einer Auflösung von 300 dpi und einer Energie pro Flächeneinheit von 9 mJ/mm², in einem Bereich von 0,6 bis 0,95 ODU (= Optical Density Units, gemäß DIN 16536-1, Ausgabe Mai 1997) auf. Werte innerhalb dieses Bereiches sind hinsichtlich des Anwenders noch akzeptabel, will er über ein extrem unempfindliches wärmeempfindliches Aufzeichnungsmaterial gegenüber Ethanollösungen, Wasser und insbesondere Weichmachern verfügen.

Zur messtechnischen Erfassung der dynamischen Druckdichte wird ein schwarz/weiß kariert-gestalteter Thermoprobeausdruck mit einem Gerät der Type Atlantek 400 der Firma Printrex (USA) erstellt, wobei ein Thermokopf mit Auflösung von 300 dpi und einer Energie pro Flächeneinheit von 9 mJ/mm² zum Einsatz kommt. Die Druckdichte selbst der schwarz gefärbten Flächen werden mit dem Densitometer Gretag MacBeth TYPE D19C NB/U gemessen (Fa Gretag MacBeth, 8105 Regensdorf, Schweiz), wobei für jeden Messwert die dynamischen Druckdichten an drei Stellen gemessen und aus den drei Einzelwerten das arithmetische Mittel gebildet wird.

In einer bevorzugten Ausführungsform ist es möglich, dass die wärmeempfindliche Aufzeichnungsschicht mehr als einen Farbbildner aufweist, jeweils ausgesucht aus den oben in Absatz [0009] aufgelisteten Farbbildnern. Das erfindungsgemäße Aufzeichnungsmaterial kann jedoch neben diesen als Fabbildner angegebenen Substanzen weiterhin auch eine oder mehrere der folgenden, im nahen Infrarot-Bereich absorbierenden Verbindungen enthalten:

3,6-Bis(dimethylamino)fluoren-9-spiro-3'-(6'-dimethylaminophthalid), 3-Diethylamino-6-dimethylaminofluoren-9-spiro-3'-(6'-dimethylaminophthalid), 3,6-Bis(diethylamino)-fluoren-9-spiro-3'-(6'-dimethylaminophthalid), 3-Dibutylamino-6-dimethylaminofluoren-9-spiro-3'-(6'-dimethylaminophthalid), 3-Dibutylamino-6-diethylaminofluoren-9-spiro-3'-(6'-dimethylaminophthalid), 3,6-Bis(dimethylamino)fluoren-9-spiro-3'-(6'-diethylamino-phthalid), 3-Diethylamino-6-dimethylaminofluoren-9-spiro-3'-(6'-diethylaminophthalid), 3-Dibutylamino-6-dimethylaminofluoren-9-spiro-3'-(6'-diethylaminophthalid), 3,6-Bis-(di-ethylamino)fluoren-9-spiro-3'-(6'-diethylaminophthalid), 3,6-Bis-(dimethylamino)-fluoren-9-spiro-3'-(6'-dibutylaminophthalid), 3-Dibutylamino-6-di-ethylaminofluoren-9-spiro-3'-(6'-diethylaminophthalid), 3-Diethylamino-6-dimethylaminofluoren-9-spiro-3'-(6'-dibutylaminophthalid), 3,3-Bis[2-(4-dimethylamino-phenyl)-2-(4-methoxyphenyl)-ethenyl]-4,5,6,7-tetrachlorophthalid.

Zur Erzielung gewünschter Weißegrade der wärmeempfindlichen Aufzeichnungsschicht ist es notwendig, die Harnstoff-Urethan-Verbindungen gemäß Formel (2) vor ihrer Vermischung mit dem anderen Farbakzeptor und/oder mit anderen Komponenten der wärmeempfindlichen Aufzeichnungsschicht auf 60° C zu erwärmen und diese Wärmebehandlung 24 Stunden ununterbrochen fortzusetzen.

Bezogen auf das Gesamtgewicht der Aufzeichnungsschicht, können die beiden Farbakzeptoren der Formel (1) und der Formel (2) bis zu 60 Gew.-%, bevorzugt jedoch einen Anteil in einem Bereich von 45 bis 55 Gew.-% der wärmeempfindlichen Aufzeichnungsschicht ausmachen. Der Effekt, den die Mischung aus den beiden Farbakzeptoren in ihrer Gesamtheit bewirkt, ist eine Kombination, die sich aus den Eigenheiten der beiden einzelnen Farbakzeptoren ergibt: Während N-(p-toluensulphonyl)-N'-3-(p-toluensulphonyl-Oxy-phenyl)-harnstoff gemäß Formel (1) als ein Farbakzeptor nach zahlreichen Einzel- und Kreuzversuchen erkannt wurde, der eine hohe Empfindlichkeit der wärmeempfindlichen Aufzeichnungsschicht auf Energieeinwirkung erwarten lässt, können Harnstoff-Urethan-Verbindungen gemäß der Formel (2) eher als solche Farbakzeptoren beschrieben werden, bei denen das durch Energieeinwirkung induzierte Druckbild eine hohe Stabilität gegenüber Fälschungsversuchen und Umwelteinflüssen aufweist. Werden beide Farbakzeptoren in einem Mischungsverhältnis in der Aufzeichnungsschicht eingesetzt, wie es von den Erfindern erkannt wurde, ist das Ergebnis ein schnell ansprechendes wärmeempfindliches Aufzeichnungsmaterial, das überraschenderweise zu wenig Hintergrundvergrauung neigt und ein gegenüber Umwelteinflüssen stabiles Wärme induziertes Druckbild aufweist.

Die Aufzeichnungsschicht des erfindungsgemäßen wärmeempfindlichen Aufzeichnungsmaterials kann zur Erhöhung der thermischen Ansprechempfindlichkeit bevorzugt auch Sensibilisatoren mit einem Schmelzpunkt idealerweise von 60°C bis 184°C, besonders bevorzugt mit einem Schmelzpunkt von 80°C bis 140°C, enthalten. Derartige Sensibilisatoren sind beispielsweise: Benzyl-p-benzyloxy-benzoat, Stearamid, N-Methylolstearamid, p-Benzylbiphenyl, 1,2-Di(phenoxy)-ethan, 1,2-Di(m-methylphenoxy)ethan, m-Terphenyl, Dibenzyloxalat, Benzyl-naphthylether und Diphenylsulfon, wobei Benzylnaphthylether, Diphenylsulfon, 1,2-Di(m-methylphenoxy)ethan und 9,2-Di(phenoxy)-ethan als bevorzugt gelten.

Geeignete Bindemittel zur Einbindung in die wärmeempfindliche Aufzeichnungsschicht sind beispielsweise wasserlösliche Bindemittel wie Stärke, Hydroxyethylzellulose, Methylzellulose, Carboxymethylzellulose, Gelatine, Kasein, Polyvinylalkohole, modifizierte Polyvinylalkohole, Natriumpolyacrylate, Acrylamid-Acrylat-Copolymere, Acrylamid-Acrylat-Methacrylat-Terpolymere, Alkalisalze von Styrol-Maleinsäure-anhydrid-Copolymeren oder Ethylen-Maleinsäureanhydrid-Copolymeren, wobei die Bindemittel allein oder in Kombination untereinander eingesetzt werden können; auch wasserunlösliche Latexbinder wie Styrol-Butadiene-Copolymere, Acrylnitril-Butadien-Copolymere und Methyl-Acrylat-Butadien-Copolymere bieten sich als Bindemittel zur Einbindung in die wärmeempfindliche Aufzeichnungsschicht an. Im Sinne der vorliegenden Erfindung gelten Polyvinylalkohol in Verbindung mit Acrylat-Copolymere als besonders bevorzugte Bindemittel, die zusammen, bezogen auf das Gesamtgewicht der Aufzeichnungsschicht, in einem Bereich von 9 bis 21 Gew.-% in die wärmeempfindliche Aufzeichnungsschicht eingebunden sind.

Zur Vermeidung des Klebens an einem Thermokopf und zur Vermeidung einer übermäßigen Abnutzung des Thermokopfes kann die Beschichtungsmasse zur Ausbildung der wärmeempfindlichen Aufzeichnungsschicht weiterhin Gleit- und Trennmittel enthalten wie Metallsalze höherer Fettsäuren, zum Beispiel Zinkstearat, Kalziumstearat sowie Wachse, wie zum Beispiel Paraffin, oxidiertes Paraffin, Polyethylen, Polyethylenoxid, Stearamide und Kastorwachs. Weitere Bestandteile der Aufzeichnungsschicht sind beispielsweise Pigmente, bevorzugt anorganische Pigmente wie beispielsweise Aluminium(hydr)oxid, Kieselsäure und Kalziumkarbonat, wobei hier insbesondere Kalziumkarbonat, das bevorzugt in einer Menge von 10 bis 18 Gew.-%, bezogen auf das Gesamtgewicht der Aufzeichnungsschicht, in die Aufzeichnungsschicht eingebunden sein soll, als bevorzugt gilt.

Zur Gewährleistung eines guten Kontrasts zwischen Schriftbild und unbeschrifteter Aufzeichnungsschicht weist die Aufzeichnungsschicht bevorzugt eine Weiße in einem Bereich von 79 bis 85 % bei Verwendung von Licht ohne UV-Anteil und eine Weiße in einem Bereich von 87 bis 93 % bei Verwendung von Licht mit UV-Anteil, jeweils gemessen nach ISO 2469/ISO 2470, auf, wobei jedoch D65-Licht verwendet wird bei einem Betrachtungswinkel von 8°.

Als Beschichtungsvorrichtung zum Auftrag der wärmeempfindlichen Aufzeichnungsschicht bieten sich insbesondere Rollrakelstreichwerk, Messerstreichwerk, Vorhangbeschichter oder Luftbürste an. Entsprechend einer bevorzugten Ausführungsform ist die zur Ausbildung der Aufzeichnungsschicht genutzte Beschichtungsmasse wässerig. Die anschließende Trocknung der Beschichtungsmasse geschieht üblicherweise durch ein Verfahren, bei dem Wärme zugeführt wird, wie es durch Heißluft-Schwebetrockner oder auch Kontakttrockner geschieht. Bewährt ist auch eine Kombination aus den aufgeführten Trockenverfahren. Die flächenbezogene Masse der wärmeempfindlichen Aufzeichnungsschicht liegt bevorzugt zwischen 2 und 6 g/m² und noch besser zwischen 2,3 und 5,8 g/m².

Zwischen der Aufzeichnungsschicht und dem Substrat des erfindungsgemäßen wärmeempfindlichen Aufzeichnungsmaterials ist zweckmäßigerweise eine pigmentierte Zwischenschicht angeordnet. Ist die Zwischenschicht in einer bevorzugten Ausführungsform mit egalisierenden Beschichtungsvorrichtungen aufgetragen, wie sie beispielsweise Walzenstreichwerke, Streichmesser- oder (Roll-) Rakelstreichwerke darstellen, kann die Zwischenschicht ferner einen positiven Beitrag zur Egalisierung der Substratoberfläche leisten, womit sich die Menge an notwendigerweise aufzubringender Beschichtungsmasse für die wärmeempfindliche Aufzeichnungsschicht reduziert. Für die flächenbezogene Masse der Zwischenschicht hat sich ein bevorzugter Bereich zwischen 5 und 20 g/m² und noch besser zwischen 7 und 12 g/m² bewährt.

Werden in die zwischen der Aufzeichnungsschicht und Substrat gelegene Zwischenschicht anorganische ölabsorbierende Pigmente eingebunden, können diese Pigmente die durch Hitzeeinwirkung des Thermokopfes verflüssigten Wachsbestandteile der wärmeempfindlichen Aufzeichnungsschicht bei der Schriftbildausbildung aufnehmen und begünstigen damit eine noch sichere und schnellere Funktionsweise der wärmeinduzierten Aufzeichnung, weshalb eine solche Ausführungsform als bevorzugt gilt.

Besonders vorteilhaft ist es, wenn die Pigmente der Zwischenschicht eine Ölabsorption von mindestens 80 cm³/100 g und noch besser von 100 cm³/100 g, bestimmt nach der japanischen Norm JIS K 5101, aufweisen. Kalziniertes Kaolin hat sich aufgrund seines großen Absorptionsreservoirs in den Hohlräumen besonders bewährt. Jedoch auch folgende anorganische Pigmente sind als Bestandteile der Zwischenschicht sehr gut geeignet: Siliziumoxid, Bentonit, Kalziumkarbonat sowie Aluminiumoxid und hier besonders Böhmit. Auch Mischungen aus mehreren verschiedenartigen anorganischen Pigmenten sind vorstellbar.

In Versuchen zeigte sich, dass auch die Einbindung von organischen Pigmenten in die pigmentierte Zwischenschicht sehr vorteilhaft sein kann, was damit begründet wird, dass solche organischen Pigmente in einem besonderen Maße einem hohen Wärmereflexionsvermögen der Zwischenschicht zuträglich sind. Die in einer Zwischenschicht eines wärmeempfindlichen Aufzeichnungsmaterials angeordneten organischen, so genannten Hohlkörperpigmente weisen in ihrem Inneren Luft auf, die einen guten Wärmeisolator darstellt. Die so als Wärmereflexionsschicht optimierte Zwischenschicht erhöht das Ansprechverhalten der Aufzeichnungsschicht gegenüber Wärme, was das Auflösungsvermögen des wärmeempfindlichen Aufzeichnungsmaterials deutlich erhöht und ferner die Druckgeschwindigkeit im Thermodrucker nach oben zu setzen vermag.

Das Mengenverhältnis zwischen organischem und anorganischem Pigment ist ein Kompromiss der von den beiden Pigmentarten bewirkten Effekte, der besonders vorteilhaft gelöst wird, wenn die Pigmentmischung zu 5 bis 30 Gew.-% bzw. besser zu 8 bis 20 Gew.-% aus organischem und zu 95 bis 70 Gew.-% bzw. besser zu 92 bis 80 Gew.-% aus anorganischem Pigment besteht. Pigmentmischungen aus unterschiedlichen organischen Pigmenten sind vorstellbar.

Neben den anorganischen und gegebenenfalls auch organischen Pigmenten enthält die pigmentierte Zwischenschicht mindestens ein Bindemittel bevorzugt auf Basis eines synthetischen Polymers, wobei beispielsweise Styrol-Butadien-Latex besonders gute Ergebnisse liefert. Die Verwendung eines synthetischen Bindemittels unter Beimischung mindestens eines natürlichen Polymers, wie besonders bevorzugt Stärke, ,stellt eine besonders geeignete Ausführungsform dar. Im Rahmen von Versuchen mit anorganischen Pigmenten wurde ferner festgestellt, dass mit einem Bindemittel-Pigment-Verhältnis innerhalb der pigmentierten Zwischenschicht zwischen 3:7 und 1:9, jeweils bezogen auf Gew.-%, eine besonders geeignete Ausführungsform vorliegt.

Auch wenn nicht auf Papier als Substrat beschränkt, ist Papier und hier speziell ein nicht oberflächenbehandeltes Streichrohpapier bevorzugt in einem Bereich für die flächenbezogene Masse zwischen 45 und 130 g/m² das Substrat, das sich am Markt auch mit Blick auf die gute Umweltverträglichkeit wegen der guten Recyclingfähigkeit durchgesetzt hat und das im Sinne der Erfindung bevorzugt ist. Unter einem nicht oberflächen behandelten Streichrohpapier ist ein nicht in einer Leimpresse oder in einer Beschichtungsvorrichtung behandeltes Streichrohpapier zu verstehen. Im Sinne der vorliegenden Erfindung wird dabei insbesondere ein nicht oberflächenbehandeltes, in der Masse geleimtes Streichrohpapier mit einem anorganischem Pigment, insbesondere Kalziumkarbonat, in der Masse als geeignet angesehen. Für die Erfindung sind im gleichen Maße Folien beispielsweise aus Polyolefin und mit Polyolefin beschichtete Papiere als Substrat möglich, ohne dass eine solche Ausführung ausschließenden Charakter aufweist.

Die in der Beschreibung und in den Ansprüchen gemachten Angaben zur flächenbezogenen Masse, zu Gew.-% (Gewichts-%) beziehen sich jeweils auf das "atro"-Gewicht, d.h. absolut trockene Gewichtsteile.

Die Erfindung soll anhand des folgenden Beispiels 2 und der beiden Vergleichsbeispiele 1 und 3 weiter verdeutlicht werden:

Als Substrat wird auf einer Langsieb-Papiermaschine aus gebleichten und gemahlenen Laub- und Nadelholzzellstoffen unter Zugabe von 0,6 Gew.-% (atro) Harzleim als Masseleimung sowie weiterer üblicher Zuschlagstoffe, bezogen auf den Gesamtfeststoffgehalt (atro) der der Papiermaschine zugeführten Pulpe, ein Trägerpapier mit einer flächenbezogenen Masse von 53 g/m² hergestellt. Frontseitig wird eine kalziniertes Kaolin als Pigment, Styrol-Butadien-Latex als Bindemittel und neben weiteren Hilfsmitteln Stärke als Cobinder aufweisende Zwischenschicht mit einer flächenbezogenen Masse von 9 g/m² unter Nutzung eines Streichmessers aufgebracht.

Auf diese pigmentierte Zwischenschicht wird mittels Rollrakel-Streicheinrichtung jeweils eine von drei verschiedenen wärmeempfindlichen Aufzeichnungsschichten mit einer jeweiligen flächenbezogenen Masse von 5,4 g/m² aufgetragen. Die dazu verwendeten wässerigen Streichmassen enthalten die folgenden Komponenten nach den in Tabelle 1 wiedergegebenen Rezepturen:
- Farbbildner (Fb): 3-dibutylamino-6-methyl-7-Anilinofluoran,
- Farbakzeptor (Fa) 1: N-(p-toluensulphonyl)-N'-3-(p-toluensulphonyl-Oxy-phenyl)-harnstoff gemäß Formel (1),
- Farbakzeptor (Fa) 2: Harnstoff-Urethan-Verbindung gemäß Formel (2),
- Sensibilisator (Sb): Benzyl-naphthylether,
- Bindemittel (Bm): Polyvinylalkohol,
- Cobinder (Cb): Acrylat-Copolymere,
- Pigment (Pm): Kalziumkarbonat

**Tabelle 1:**

| Angaben in Gew.-% (atro), bezogen auf das Gesamtgewicht der wärmeempfindlichen Aufzeichnungsschicht | Vergleichsbeispiel 1 | Erfindungsgemäßes Beispiel 2 | Vergleichsbeispiel 3 |
|---|---|---|---|
| Fb (ODB-2) | 9 | 9 | 9 |
| Fa 1 (Pergafast^{®} 201, Bezug: CIBA) | 22,4 | 22,4 | 4,7 |
| Fa 2 (UU, Bezug: Asahi) | 5,6 | 45,2 | 23,3 |
| Sb (BNE) | 20 | 20 | 20 |
| Bm (PVA) | 7 | 7 | 7 |
| Cb | 6 | 6 | 6 |
| Pm (Kalziumkarbonat) | 15 | 15 | 15 |

Weitere nicht prozentual und bezogen auf das Gesamtgewicht in Gew.-% (atro) angegebene Bestandteile der wärmeempfindlichen Aufzeichnungsschicht sind unter anderem Dispergiermittel, Entschäumer, optische Aufheller, Verdicker, Wachse und Vernetzer.

Bei dem erfindungsgemäßen Beispiel 2 liegt das auf die Gew.-% (atro) bezogene Verhältnis Farbakzeptor (Fa) 1 = N-(p-toluensulphonyl)-N'-3-(p-toluen-sulphonyl-Oxy-phenyl)-hamstoff gemäß Formel (1) : Farbakzeptor (Fa) 2 = Harnstoff-Urethan-Verbindung gemäß Formel (2) innerhalb der wärmeempfindlichen Aufzeichnungsschicht bei 1 : 2 und somit inmitten des hier besonders bevorzugten Bereichs. Bei dem Vergleichsbeispiel 1 liegt dieses Verhältnis bei 4 : 1, was bedeutet, das zu wenig an Harnstoff-Urethan-Verbindung gemäß Formel (2) im Verhältnis zu N-(p-toluensulphonyl)-N'-3-(p-toluensulphonyl-Oxy-phenyl)-harnstoff gemäß Formel (1) in der wärmeempfindlichen Aufzeichnungsschicht eingesetzt wird. Bei dem Vergleichsbeispiel 3 liegt dieses Verhältnis bei 1 : 5, was bedeutet, das sehr viel an Harnstoff-Urethan-Verbindung gemäß Formel (2) im Verhältnis zu N-(p-toluensulphonyl)-N'-3-(p-toluensulphonyl-Oxy-phenyl)-hamstoff gemäß Formel (1) in der wärmeempfindlichen Aufzeichnungsschicht eingesetzt wird.

Nach Fertigstellung von Mustern wärmeempfindlicher Aufzeichnungsmaterialien gemäß der zwei Vergleichsbeispiele 1 und 3 und des erfindungsgemäßen Beispiels 2 werden zur Bestimmung der dynamischen Druckdichten und der prozentualen Beständigkeiten gegenüber einer 25%-tigen Ethanollösung, gegenüber Wasser und gegenüber Weichmacher - wie weiter oben in der Beschreibung ausführlich beschrieben - schwarz/weiß kariert-gestaltete Thermoprobeausdrucke mit einem Gerät der Type Atlantek 400 der Firma Printrex (USA) erstellt, wobei ein Thermokopf mit Auflösung von 300 dpi und einer Energie pro Flächeneinheit von 9 mJ/mm² (dynamische Druckdichten) bzw. von 16 mJ/mm² (prozentuale Beständigkeiten) zum Einsatz kommt. Die jeweilige Druckdichte selbst der schwarz gefärbten Flächen werden mit dem Densitometer Gretag MacBeth TYPE D19C NB/U (Fa Gretag MacBeth, 8105 Regensdorf, Schweiz) gemessen. Es ergeben sich die folgenden Messwerte It. Tabelle 2.

**Tabelle 2:**

| | Vergleichsbeispiel 1 | Erfindungsgemäßes Beispiel 2 | Vergleichsbeispiel 3 |
|---|---|---|---|
| dynamische Druckdichte [ODU] | 0,97 | 0,80 | 0,37 |
| prozentuale Beständigkeit gegenüber einer 25%-tigen Ethanollösung [%] | 94 | 95 | 100 |
| prozentuale Beständigkeit gegenüber Wasser [%] | 98 | 99 | 100 |
| prozentuale Beständigkeit gegenüber Weichmacher [%] | 93 | 95 | 98 |
| prozentuale Beständigkeit gegenüber Besprühen mit glycolhaltiger Flüssigkeit [%] | 5 | 22 | 5 |
| Optische Dichte des Hintergrunds nach Besprühen mit glycolhaltiger Flüssigkeit [ODU] | 0,06 | 0,17 | 0,09 |
| Weiße* [%] | 81,1 | 81,3 | 81,7 |

| | | | |
|---|---|---|---|
| * gemessen nach ISO 2469 / ISO 2470 unter Verwendung von D65-Licht ohne UV-Anteil bei einem Betrachtungswinkel von 8° | | | |

In aufwendigen Marktanalysen zeigt sich, dass wärmeempfindliche Aufzeichnungsmaterialien gemäß Vergleichsbeispiel 1 als zu wenig lagerbeständig innerhalb von Einsteckhüllen mit extrem hohem Anteil an Weichmachern, aber auch als zu wenig beständig gegenüber längerfristigen Ethanolbädem oder gegenüber dem Besprühen mit glycolhaltigen Flüssigkeiten, die als Sprays frei im Markt verfügbar sind, angesehen werden, während die dynamische Druckdichte als hervorragend angesehen wird. Auf der anderen Seite wird die dynamische Druckdichte von wärmeempfindlichen Aufzeichnungsmaterialien gemäß Vergleichsbeispiel 3 als eindeutig zu gering charakterisiert.

Einzig wärmeempfindliche Aufzeichnungsmaterialien gemäß des erfindungsgemäßen Beispiels 2 überzeugen hinsichtlich Empfindlichkeit und Beständigkeit gegenüber Umwelteinflüssen. Durch das Besprühen mit glycolhaltigen Flüssigkeiten wird eine Spur in Form einer grauen Verfärbung hinterlassen, was in vielen Anwendungen von Vorteil ist. In den Vergleichsbeispielen kann das Bild spurlos gelöscht werden. Auch wird eine ausreichend große Bestempelbarkeit und Entwertbarkeit festgestellt.

Das obige erfindungsgemäße Beispiel sowie die beiden Vergleichsbeispiele belegen, dass erfindungsgemäße wärmeempfindliche Aufzeichnungsmaterialien die an sie gestellten Anforderungen überzeugend erfüllen können.

## Patentansprüche

1. Wärmeempfindliches Aufzeichnungsmaterial mit einem Substrat sowie einer Farbbildner und Farbakzeptoren enthaltenden wärmeempfindlichen Aufzeichnungsschicht, **dadurch gekennzeichnet, dass**
■ die Farbbildner ausgesucht sind aus der Liste, umfassend: 3-diethylamino-6-methyl-7-Anilinofluoran, 3-dibutylamino-6-methyl-7-Anilinofluoran, 3-(N-methyl-N-propyl)amino-6-methyl-7-Anilinofluoran, 3-(N-ethyl-N-isoamyl)amino-6-methyl-7-Anilinofluoran, 3-(N-methyl-N-cyclohexyl)amino-6-methyl-7-Anilinofluoran, 3-(N-ethyl-N-tolyl)amino-6-methyl-7-Anilinofluoran und 3-(N-ethyl-N-tetrahydrofuryl)amino-6-methyl-7-Anilinofluoran,
■ die wärmeempfindliche Aufzeichnungsschicht zwei Farbakzeptoren aufweist, das sind: N-(p-toluensulphonyl)-N'-3-(p-toluensulphonyl-Oxyphenyl)-harnstoff gemäß der folgenden Formel (1): sowie eine Hamstoff-Urethan-Verbindung gemäß der folgenden Formel (2):
■ wobei das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-harnstoff gemäß Formel (1) zu der Harnstoff-Urethan-Verbindung gemäß Formel (2) in einem Bereich von (1 : größer 1) bis (1 : 3) liegt.

2. Wärmeempfindliches Aufzeichnungsmaterial nach Patentanspruch 1, **dadurch gekennzeichnet, dass** die Aufzeichnungsschicht eine Weiße in einem Bereich von 79 bis 85 % bei Verwendung von Licht ohne UV-Anteil, gemessen nach ISO 2469 / ISO 2470 unter Verwendung von D65-Licht bei einem Betrachtungswinkel von 8°, aufweist.

3. Wärmeempfindliches Aufzeichnungsmaterial nach Patentanspruch 1, **dadurch gekennzeichnet, dass** die Aufzeichnungsschicht eine Weiße in einem Bereich von 87 bis 93 % bei Verwendung von Licht mit UV-Anteil, gemessen nach ISO 2469 / ISO 2470 unter Verwendung von D65-Licht bei einem Betrachtungswinkel von 8° aufweist.

4. Wärmeempfindliches Aufzeichnungsmaterial nach einem der Patentansprüche 1 bis 3, **dadurch gekennzeichnet, dass** zwischen dem Substrat und der wärmeempfindlichen Aufzeichnungsschicht eine pigmentierte Zwischenschicht ausgebildet ist.

5. Verwendung eines wärmeempfindlichen Aufzeichnungsmaterials mit einem Substrat sowie einer Farbbildner und Farbakzeptoren enthaltenden wärmeempfindlichen Aufzeichnungsschicht als Ticket bzw. als Fahrschein, wobei
■ die Farbbildner ausgesucht sind aus der Liste, umfassend: 3-diethylamino-6-methyl-7-Anilinofluoran, 3-dibutylamino-6-methyl-7-Anilinofluoran, 3-(N-methyl-N-propyl)amino-6-methyl-7-Anilinofluoran, 3-(N-ethyl-N-isoamyl)amino-6-methyl-7-Anilinofluoran, 3-(N-methyl-N-cyclohexyl)amino-6-methyl-7-Anilinofluoran, 3-(N-ethyl-N-tolyl)amino-6-methyl-7-Anilinofluoran und 3-(N-ethyl-N-tetrahydrofuryl)amino-6-methyl-7-Anilinofluoran,
■ die wärmeempfindliche Aufzeichnungsschicht zwei Farbakzeptoren aufweist, das sind: N-(p-toluensulphonyl)-N'-3-(p-toluensulphonyl-Oxyphenyl)-harnstoff gemäß der folgenden Formel (1): sowie eine Hamstoff-Urethan-Verbindung gemäß der folgenden Formel (2):
■ und wobei das auf Gew.-% in der wärmeempfindlichen Aufzeichnungsschicht bezogene Verhältnis der beiden Farbakzeptoren N-(p-toluensulphonyl)-N'-3-(p-toluensulphonyl-Oxy-phenyl)-harnstoff zu der Harnstoff-Urethan-Verbindung in einem Bereich von (1 : größer 1) bis (1 : 3) liegt.

## Claims

1. Heat-sensitive recording material having a substrate and also having a heat-sensitive recording layer which comprises colour formers and colour acceptors, **characterised in that**
■ the colour formers are selected from the list consisting of: 3-diethylamino-6-methyl-7-anilinofluoran, 3-dibutylamino-6-methyl-7-anilinofluoran, 3-(N-methyl-N-propyl)amino-6-methyl-7-anilinofluoran, 3-(N-ethyl-N-isoamyl)amino-6-methyl-7-anilinofluoran, 3-(N-methyl-N-cyclohexyl)amino-6-methyl-7-anilinofluoran, 3-(N-ethyl-N-tolyl)amino-6-methyl-7-anilinofluoran and 3-(N-ethyl-N-tetrahydrofuryl)-amino-6-methyl-7-anilinofluoran,
■ the heat-sensitive recording layer has two colour acceptors which are: N-(p-toluenesulphonyl)-N'-3-(p-toluenesulphonyl-oxy-phenyl)urea according to the following formula (1): and also a urea-urethane compound according to the following formula (2):
■ the ratio, based on % by weight in the heat-sensitive recording layer, of the two colour acceptors N-(p-toluenesulphonyl)-N'-3-(p-toluenesulphonyl-oxy-phenyl)-urea according to formula (1) to the urea-urethane compound according to formula (2) being in a range from (1 : more than 1) to (1 : 3).

2. Heat-sensitive recording material according to patent claim 1, **characterised in that** the recording layer has a whiteness, measured in accordance with ISO 2469 / ISO 2470 using D65 light at a viewing angle of 8°, in a range from 79 to 85 % when light without a UV component is used.

3. Heat-sensitive recording material according to patent claim 1, **characterised in that** the recording layer has a whiteness, measured in accordance with ISO 2469 / ISO 2470 using D65 light at a viewing angle of 8°, in a range from 87 to 93 % when light with a UV component is used.

4. Heat-sensitive recording material according to one of patent claims 1 to 3, **characterised in that** a pigmented intermediate layer is provided between the substrate and the heat-sensitive recording layer.

5. Use of a heat-sensitive recording material, having a substrate and also having a heat-sensitive recording layer which comprises colour formers and colour acceptors, as a ticket or travel ticket, wherein
■ the colour formers are selected from the list consisting of: 3-diethylamino-6-methyl-7-anilinofluoran, 3-dibutylamino-6-methyl-7-anilinofluoran, 3-(N-methyl-N-propyl)amino-6-methyl-7-anilinofluoran, 3-(N-ethyl-N-isoamyl)amino-6-methyl-7-anilinofluoran, 3-(N-methyl-N-cyclohexyl)amino-6-methyl-7-anilinofluoran, 3-(N-ethyl-N-tolyl)amino-6-methyl-7-anilinofluoran and 3-(N-ethyl-N-tetrahydrofuryl)-amino-6-methyl-7-anilinofluoran,
■ the heat-sensitive recording layer has two colour acceptors which are: N-(p-toluenesulphonyl)-N'-3-(p-toluenesulphonyl-oxy-phenyl)urea according to the following formula (1): and also a urea-urethane compound according to the following formula (2):
■ and wherein the ratio, based on % by weight in the heat-sensitive recording layer, of the two colour acceptors N-(p-toluenesulphonyl)-N'-3-(p-toluenesulphonyl-oxyphenyl)urea to the urea-urethane compound is in a range from (1 : more than 1) to (1 : 3).

## Revendications

1. Matériau d'enregistrement thermosensible avec un substrat, ainsi qu'une couche d'enregistrement thermosensible contenant des agents chromogènes et des accepteurs de couleurs, **caractérisé en ce que**
■ les agents chromogènes sont choisis dans la liste comprenant les composés suivants : 3-diéthylamino-6-méthyl-7-anilinofluorane, 3-dibutylamino-6-méthyl-7-anilinofluorane, 3-(N-méthyl-N-propyl)amino-6-méthyl-7-anilinofluorane, 3-(N-éthyl-N-isoamyl)amino-6-méthyl-7-anilinofluorane, 3-(N-méthyl-N-cyclohexyl)amino-6-méthyl-7-anilinofluorane, 3-(N-éthyl-N-tolyl)amino-6-méthyl-7-anilinofluorane et 3-(N-éthyl-N-tétrahydrofuryl)amino-6-méthyl-7-anilinofluorane,
■ la couche d'enregistrement thermosensible présente deux accepteurs de couleurs, qui sont la N-(p-toluènesulfonyl)-N'-3-(p-toluènesulfonyloxyphényl)-urée de formule (1) suivante : et un composé d'urée-uréthane de formule (2) suivante :
■ dans lequel le rapport, relatif au % en poids dans la couche d'enregistrement thermosensible, des deux accepteurs de couleurs, à savoir de la N-(p-toluènesulfonyl)-N'-3-(p-toluènesulfonyloxyphényl)urée de formule (1) au composé d'urée-uréthane de formule (2), se situe dans une plage de (1:valeur supérieure à 1) à (1:3).

2. Matériau d'enregistrement thermosensible selon la revendication 1, **caractérisé en ce que** la couche d'enregistrement présente une blancheur comprise dans une plage de 79 à 85 % en utilisant une lumière exempte de la fraction de rayonnement UV, mesurée selon les normes ISO 2469/ISO 2470 en utilisant un illuminant normalisé D65 sous un angle d'observation de 8°.

3. Matériau d'enregistrement thermosensible selon la revendication 1, **caractérisé en ce que** la couche d'enregistrement présente une blancheur comprise dans une plage de 87 à 93 % en utilisant une lumière présentant la fraction de rayonnement UV, mesurée selon les normes ISO 2469/ISO 2470 en utilisant un illuminant normalisé D65 sous un angle d'observation de 8°.

4. Matériau d'enregistrement thermosensible selon l'une quelconque des revendications 1 à 3, **caractérisé en ce qu'**une couche intermédiaire pigmentée est formée entre le substrat et la couche d'enregistrement thermosensible.

5. Utilisation d'un matériau d'enregistrement thermosensible avec un substrat, ainsi qu'une couche d'enregistrement thermosensible contenant des agents chromogènes et des accepteurs de couleurs, comme ticket ou titre de transport, où
■ les agents chromogènes sont choisis dans la liste comprenant les composés suivants : 3-diéthylamino-6-méthyl-7-anilinofluorane, 3-dibutylamino-6-méthyl-7-anilinofluorane, 3-(N-méthyl-N-propyl)amino-6-méthyl-7-anilinofluorane, 3-(N-éthyl-N-isoamyl)amino-6-méthyl-7-anilinofluorane, 3-(N-méthyl-N-cyclohexyl)amino-6-méthyl-7-anilinofluorane, 3-(N-éthyl-N-tolyl)amino-6-méthyl-7-anilinofluorane et 3-(N-éthyl-N-tétrahydrofuryl)amino-6-méthyl-7-anilinofluorane,
■ la couche d'enregistrement thermosensible présente deux accepteurs de couleurs, qui sont la N-(p-toluènesulfonyl)-N'-3-(p-toluènesulfonyloxyphényl)-urée de formule (1) suivante : et un composé d'urée-uréthane de formule (2) suivante :
■ et où le rapport, relatif au % en poids dans la couche d'enregistrement thermosensible, des deux accepteurs de couleurs, à savoir de la N-(p-toluène-sulfonyl)-N'-3-(p-toluènesulfonyloxyphényl)urée au composé d'urée-uréthane, se situe dans une plage de (1:valeur supérieure à 1) à (1:3).
